# FASCICULE DE BREVET EUROPEEN

(11) **EP 0 084 752 B1**
(45) Date de publication et mention de la délivrance du brevet: **05.03.1986**
(21) Numéro de dépôt: 82402398.0
(22) Date de dépôt: 30.12.1982
(51) Int. Cl.: C25D 7/04

(54) **Procédé de chromage intérieur d'un élément tubulaire, anode pour sa mise en oeuvre**
Verfahren zur Innenverchromung von Rohren, Anode zur Durchführung des Verfahrens
Process for chromium plating the inner surface of tubes, anode used in this process

(30) Priorité: 21.01.1982 FR 8200868
(43) Date de publication de la demande: 03.08.1983
(73) Titulaire: ETAT-FRANCAIS représenté par le DELEGUE GENERAL POUR L'ARMEMENT, F-75997 Paris Armées (FR)
(72) Inventeur: Marliac, Bernard, F-19000 Tulle (FR)

## Description

L'invention a trait à un procédé de chromage de la surface intérieure d'un élément tubulaire, tel que par exemple un tube d'arme, par dépôt électrolytique ainsi qu'à une anode permettant la mise en oeuvre de ce procédé.

Le problème du chromage intérieur d'un élément tubulaire métallique par voie électrolytique est relativement délicat. En effet, lorsque l'on désire obtenir un dépôt de chrome de forte épaisseur sur une grande longueur, il est difficile d'obtenir un aspect suffisamment lisse et homogène pour permettre un rodage après le chromage.

Si l'on cherche à obtenir des épaisseurs différentes dans des zones différentes de la longueur de l'élément tubulaire, par exemple un dépôt de forte épaisseur suivi d'un dépôt de faible épaisseur, le problème se complique encore.

Une solution consiste à réaliser les deux épaisseurs séparément en faisant deux chromages successifs. Une autre solution consiste à effectuer le chromage des deux parties dans le même bain en mettant en place un cache venant masquer la partie du dépôt de faible épaisseur au bout du temps nécessaire à son chromage. La première solution est évidemment longue car elle nécessite deux opérations de chromage successives. La seconde solution est délicate à mettre en oeuvre et demande de toute façon une intervention pendant le traitement électrolytique.

Dans les deux cas, il n'est pas possible d'obtenir une zone de transition régulière satisfaisante entre les deux dépôts d'épaisseurs différentes. En particulier, il existe un risque d'écaillage dû au recouvrement des deux plages de chromes et/ou un passage brutal de la partie de faible épaisseur à la partie de grande épaisseur.

US-A-3 706 651 décrit un dispositif pour minimiser les irrégularités d'un dépôt électrolytique sur une surface courbe, comprenant une anode rotative dont la partie active comporte des anneaux conducteurs séparés par des anneaux isolants, chaque anneau conducteur étant alimenté séparément en électricité.

La présente invention se propose donc de remédier aux inconvénients indiqués ci-dessus et de fournir un procédé de chromage de la surface intérieure d'un élément tubulaire qui permette, en une seule opération, d'assurer le chromage de plusieurs zones destinées à avoir des dépôts d'épaisseurs différentes et qui permette simultanément d'obtenir une transition progressive et régulière entre les dépôts d'épaisseurs différentes.

Un autre objectif encore de l'invention est de fournir un tel procédé qui soit facile à mettre en oeuvre et d'un prix de revient économique tout en ne demandant pas plus de temps qu'il est nécessaire pour assurer la mise en place du dépôt le plus épais.

Un autre objectif encore de l'invention est de fournir des anodes permettant de mettre en oeuvre un tel procédé.

L'invention a pour objet un procédé de réalisation de dépôts de chrome d'épaisseurs différentes sur des tronçons successifs de la paroi intérieure d'un élément tubulaire par voie électrolytique dans lequel on met en place, à l'intérieur de l'élément tubulaire, une anode centrée sur l'axe de l'élément tubulaire et on introduit un liquide électrolytique permettant, lors du passage du courant électrique, de déposer un dépôt de chrome sur la paroi tubulaire formant cathode de l'élément tubulaire, caractérisé en ce qu'on constitue l'anode en plusieurs parties de conductibilités électriques différentes, à savoir une partie par tronçon d'élément tubulaire à revêtir, la valeur de la conductibilité et le diamètre de la partie correspondante d'anode étant choisis en fonction de l'épaisseur du dépôt à réaliser sur le tronçon correspondant de la paroi de l'élément tubulaire.

On constate que, grâce à l'invention, il est possible ainsi non seulement d'obtenir, dans une même phase de dépôt électrolytique, des épaisseurs de dépôt différentes suivant les tronçons de paroi intérieure prévus, mais encore de réaliser entre deux dépôts consécutifs une zone de transition progressive et régulière.

Dans le cas cependant où l'on souhaiterait obtenir des zones de transition progressives et régulières ayant elles-mêmes une grande longueur, on peut avantageusement prévoir, au niveau correspondant de l'anode, plusieurs parties successives relativement courtes de conductibilités électriques différentes, par exemple décroissantes, si l'on veut une diminution régulière de l'épaisseur.

De façon avantageuse, l'anode prévue peut être constituée de plusieurs brins consécutifs de conductibilités différentes ou bien, le cas échéant, d'une partie centrale revêtue de manchons tubulaires de conductibilités différentes.

Dans une forme de réalisation préférée, on procède, pendant l'électrolyse, à une circulation du liquide d'électrolyse à l'intérieur du tube afin d'assurer constamment son renouvellement et son homogénéisation. On peut ainsi obtenir, sur de très grandes longueurs, des dépôts extrêmement réguliers et lisses.

L'invention a également pour objet, à titre de produits industriels nouveaux, les anodes utilisées dans ce procédé et se caractérisant par le fait qu'elles comportent au moins deux parties efficaces successives de conductibilités différentes.

D'autres avantages et caractéristiques de l'invention apparaîtront à la lecture de la description suivante faite à titre d'exemple non limitatif et se référant au dessin annexé dans lequel la figure unique représente une vue en coupe transversale d'un élément tubulaire avec son anode.

En se référant à la figure, on voit qu'on a représenté un élément tubulaire 1, comprenant deux tronçons, à savoir un tronçon assez allongé 2, suivi d'un tronçon plus court 3. On voit que le tronçon 2 présente un diamètre constant sur la plus grande partie de sa longueur, puis un premier élargissement conique de faible pente 2a, suivi d'une partie cylindrique 2b. Le tronçon 3 possède une partie cylindrique 3a de grand diamètre alors qu'une zone de raccordement conique 4 réunit les parties cylindriques 2b et 3a, la zone 4 appartenant pour moitié au tronçon 2 et pour moitié au tronçon 3.

On voit qu'à l'intérieur du tube 1 est montée une anode allongée coaxiale 5 traversant une pièce de centrage 6 qui est réunie à un manchon 7, dit « voleur de courant •, fixé autour et en bout du tronçon 2. Une entretoise 8 entourant l'extrémité émergente de l'anode 5 prend appui sur la pièce 6 et se termine par une pièce 9 formant à la fois crochet de suspension et de contact pour l'anode.

A l'autre extrémité du tube, il est prévu une pièce 10 faisant également office de « voleur de courant », cette pièce supportant une pièce de centrage 11. Sur l'extrémité filetée de l'anode 5, est vissé un écrou 12 avec une rondelle 13 sur laquelle vient prendre appui une entretoise tubulaire 14 avec interposition d'un certain nombre de rondelles Belleville 15 qui, prenant d'autre part appui sur la pièce 11, servent à mettre l'anode 5 en traction et à la maintenir strictement dans une position coaxiale.

L'anode 5 présente, à l'intérieur de l'élément tubulaire 1, une première partie 5a formée d'une tige de laiton-plomb qui est suivie, dans le tronçon 3, d'un brin 5b en titane platiné. A l'extérieur du tube, le brin 5b se poursuit par une tige de laiton-plomb 5c. On voit que les brins 5a et 5b ont des diamètres différents, le diamètre du brin 5a étant supérieur à celui du brin 5b. Un bain usuel d'acide chromique est mis en circulation dans l'élément tubulaire, autour de l'anode 5, en entrant par le conduit 16 et en sortant par le conduit 17, des moyens de circulation et de régénération de bain (non représenté) étant disposés à l'extérieur.

On constate que, lorsque l'on procède au dépôt électrolytique de chrome, on obtient, dans le tronçon 2, une couche de chrome lisse épaisse et, dans le tronçon 3, une couche mince de chrome également lisse. La transition s'effectue au niveau de la zone 4 sur une longueur de quelques millimètres. A la coupe, on constate que la zone de transition est tout à fait progressive et régulière.

A titre d'exemple, on a effectué un dépôt de chrome sur une pièce tubulaire dans les conditions suivantes :
Longueur du tronçon 2 : 1 726 mm
Longueur du tronçon 3 : 115 mm
Diamètre interne du tronçon 2 : 0 23 mm
Diamètre interne du tronçon 3 : 0 33 mm
Diamètre de la partie 5a : 0 13 à 13,5 mm
Diamètre de la partie 5b : 0 8 mm
Bain : acide chromique à la concentration de 250 g/I
Intensité électrique : 360 ampères
Durée du dépôt : 9 h 30 à 10 h.

On a obtenu dans le tronçon 2 un dépôt de chrome ayant une épaisseur de l'ordre de 0,22 mm et dans le tronçon 3 un dépôt d'une épaisseur de 0,008 à 0,01 mm.

La longueur de la zone de transition 4 est approximativement de 10 mm.

A titre d'exemple de matériaux différents pouvant constituer des parties d'anode et ayant des conductibilités différentes, on pourra prendre :
Laiton recouvert de plomb,
Cuivre recouvert de plomb,
Acier recouvert de plomb,
Fer Armco,
Titane platiné.

## Revendications

1. Procédé de réalisation de dépôts de chrome d'épaisseurs différentes sur des tronçons successifs de la paroi intérieure d'un élément tubulaire par voie électrolytique dans lequel on met en place, à l'intérieur de l'élément tubulaire, une anode (5) centrée sur l'axe de l'élément tubulaire (1) et on introduit un liquide électrolytique permettant, lors du passage du courant électrique, de déposer un dépôt de chrome sur la paroi tubulaire formant cathode de l'élément tubulaire, caractérisé en ce qu'on constitue l'anode (5) en plusieurs parties (5a, 5b) de conductibilités électriques différentes, à savoir une partie (5a, 5b) par tronçon (2, 3) d'élément tubulaire à revêtir, la valeur de la conductibilité et le diamètre de la partie correspondante (5a, 5b) d'anode étant choisis en fonction de l'épaisseur du dépôt à réaliser sur le tronçon correspondant de la paroi de l'élément tubulaire (1).

2. Procédé selon la revendication 1, caractérisé en ce que l'on réalise une zone de dépôt de chrome de transition progressive, en utilisant une anode comprenant, au niveau de la zone de transition, plusieurs parties successives de conductibilités électriques différentes.

3. Procédé selon la revendication 1, caractérisé en ce que l'on fait circuler le bain liquide électrolytique entre l'anode et la paroi intérieure de l'élément tubulaire.

4. Anode pour la mise en oeuvre du procédé selon l'une quelconque des revendications 1 à 3, caractérisée en ce qu'elle comporte au moins deux parties efficaces successives (5a, 5b) de conductibilités électriques différentes.

5. Anode selon la revendication 4, caractérisée en ce que les différentes parties (5a, 5b) ont des diamètres différents.

6. Anode selon l'une quelconque des revendications 4 et 5, caractérisée en ce qu'elle est constituée de plusieurs brins consécutifs de conductibilités électriques différentes.

.7. Anode selon l'une quelconque des revendications 4 et 5, caractérisée en ce qu'elle est constituée d'une partie centrale revêtue de manchons tubulaires de conductibilités électriques différentes.

## Claims

1. Electrolytic process for depositing different thicknesses of chromium on the inside wall of successive length of a tube element, inside which is placed one anode (5) centered on the tube elements axis (1) and an electrolytic liquid which, when an electric current is passed through it, deposits chromium on the wall of the tube, which is the cathode of the tube element, characterized by the fact that anode (5) is made up of several parts (5a, 5b) having different electric conductivities, with one part (5a, 5b) per length (2, 3) of tube element to be coated, with the conductivity and diameter of corresponding anode part (5a, 5b) being chosen as a function of the thickness of the deposition to be made on the corresponding length of tube element wall (1).

2. Process as per claim 1, characterized by the fact that a gradual transition zone of chromium deposit is made using an anode that includes several successive parts of different electrical conductivities, at the level of the transition zone.

3. Process as per claim 1, characterized by the fact that an electrolytic bath is circulated between the anode and the inner wall of the tube element.

4. Anode used in the process as per any one claim 1 to 3, characterized by the fact that it has at least two successive effective parts (5a, 5b) with different electrical conductivities.

5. Anode as per claim 4, characterized by the fact that the different parts (5a, 5b) have different diameters.

6. Anode as per either claim 4 or 5, characterized by the fact that it consists of several consecutive strands having different electrical conductivities.

7. Anode as per either claim 4 or 5, characterized by the fact that it consists of a center part covered with a tubular sleeves having different electrical conductivities.

## Patentansprüche

1. Verfahren zur Auftragung von Chromschichten verschiedener Dicken auf aufeinanderfolgenden Abschnitten der inneren Wandung eines röhrenartigen Elementes durch elektrolytischen Weg, wobei im Inneren des röhrenaratigen Elementes eine auf die Rohrachse (1) zentrierte Anode (5) eingefügt wird und der.Hohlraum mit einer elektrolytischen Flüssigkeit durchgeströmt wird, damit bei Einschaltung des Stromes eine Chromschicht auf der inneren Wandung des kathodebildenden, röhrenartigen Elementes entsteht, dadurch gekennzeichnet, daß die Anode (5) aus verschiedenen Teilen (5a, 5b) unterschiedlicher Stromleitfähigkeiten besteht, zwar aus einem Teil (5a, 5b) pro Abschnitt (2, 3) des zu beschichtigen röhrenartigen Elementes, wobei den Wert der Stromleitfähigkeit und den Durchmesser des entsprechenden Teils (5a, 5b) der Anode je nach erwünschter Ueberzugdicke auf dem entsprechenden Abschnitt der Wandung des röhrenartigen Elementes bestimmt werden.

2. Verfahren nach Anspruch 1, dadurch gekennzeichnet, daß eine Chromüberzugszone von allmählig unterschiedlichen Schichtdicke unter Verwendung einer Anode, die auf Höhe der Uebergangszone verschiedene Teile unterschiedlicher Stromleitfähigkeiten beträgt, erzeugt wird.

3. Verfahren nach Anspruch 1, dadurch gekennzeichnet, daß eine flüssige elektrolytische Lösung zwischen der Anode und der inneren Wandung des röhrenartigen Elementes umläuft.

4. Anode für die Anwendung des Verfahrens nach einem beliebigen Anspruch 1 bis 3, dadurch gekennzeichnet, daß sie mindestens zwei aufeinanderfolgende leitende Teile (5a, 5b) unterschiedlicher Stromleitfähigkeit beträgt.

5. Anode nach Anspruch 4, dadurch gekennzeichnet, daß die verschiedenen Teile (5a, 5b) unterschiedliche Durchmesser aufweisen.

6. Anode nach einem beliebigen Anspruch 4 oder 5, dadurch gekennzeichnet, daß sie aus verschiedenen aufeinanderfolgenden Adern unterschiedlicher Stromleitfähigkeiten besteht.

7. Anode nach einem beliebigen Anspruch 4 oder 5, dadurch gekennzeichnet, daß sie aus einem mittleren, mit Ueberschiebrohren unterschiedlicher Stromleitfähigkeit bestückten Teil besteht.
